# EUROPÄISCHE PATENTSCHRIFT

(11) **EP 2 539 122 B1**
(45) Veröffentlichungstag und Bekanntmachung des Hinweises auf die Patenterteilung: **08.06.2016**
(21) Anmeldenummer: 11712744.9
(22) Anmeldetag: 22.02.2011
(51) Int. Cl.: B27N 3/08

(54) **VERFAHREN ZUR HERSTELLUNG EINER PRESSSTOFFPLATTE UND EIN ÄUSSERES TRENNMITTEL**
METHOD FOR PRODUCING A PRESSED BOARD AND A RELEASE AGENT
PROCÉDÉ DE PRODUCTION D'UNE PLAQUE DE MATIÈRE COMPRIMÉE ET UN AGENT DE DÉMOULAGE

(30) Priorität: 22.02.2010 AT 2672010
(43) Veröffentlichungstag der Anmeldung: 02.01.2013
(73) Patentinhaber: Mikowitsch, Herbert, 2340 Mödling (AT)
(72) Erfinder: Mikowitsch, Herbert, 2340 Mödling (AT)
(74) Vertreter: Burger, Hannes
(86) Internationale Anmeldenummer: PCT/AT2011/000087
(87) Internationale Veröffentlichungsnummer: WO 2011/100779

(56) Entgegenhaltungen:
- EP-A2- 0 785 053
- US-A- 4 517 228
- US-A- 4 517 240
- US-A- 5 786 072
- US-A- 6 120 717
- US-A1- 2002 171 170
- US-A1- 2003 165 669

## Beschreibung

Die Erfindung betrifft ein Verfahren zur Herstellung einer Pressstoffplatte, bei welchem vor einem Verpressen eines Presskuchens mit Pressmitteln ein äußeres Trennmittel aufgebracht wird, um ein Haften des Presskuchens an den Pressmitteln zu verhindern, wobei dem äußeren Trennmittel 10 - 60 Gewichtsanteile zumindest eines Kunstharzes zur Bildung einer Beschichtung auf der Pressstoffplatte in Form eines Films, dessen Kohäsion größer als seine Adhäsion an Metall ist, dem trennmittel bis zu 60 Gewichtsanteile einer Stärkelösung begemengt werden.

Weiters betrifft die Erfindung ein äußeres Trennmittel zur Verringerung der Haftung eines zu einer Pressstoffplatte zu verpressenden Presskuchens an einem Pressmittel, wobei das Trenn-mittel 10 - 60 Gewichtsanteile zumindest eines Kunstharzes und bis zu 60 Gewichtsanteile einer Stärkelösung aufweist.

Unter dem Begriff Pressstoffplatten werden in diesem Dokument Platten aus faser- oder spanförmigen Holzwerkstoffen oder aus einem Gemisch von Holz mit anderen natürlichen Fasern (Stroh, Bambus. Bambusblätter etc.) bzw. Kunststofffasern wie z.B. Polyester verstanden, wobei diese Holzersatzfasern auch als alleiniges Fasermaterial eingesetzt werden können.

Bei der Herstellung von Faserplatten werden die mit Leim, Klebstoff bzw. Harz versetzten Holzfasern auf ein Metallförderband in der gewünschten Höhe aufgebracht. Diese noch unverpresste Maße wird üblicherweise als "Presskuchen" bezeichnet. Vor dem Verpressen kann der Presskuchen an der Ober- und Unterseite mit einem äußeren Trennmittel versehen, beispielsweise besprüht werden. Unter einem äusseren Trennmittel wird hierbei ein Trennmittel verstanden, welches, vor dem Verpressen des Presskuchens entweder auf die Presszulagen, also die Bänder, Pressbleche, etc. oder auf die beiden Oberflächen des gestreuten und ggfs. vorgedichteten Presskuchens aufgebracht wird.

Anschließend wird der Presskuchen entweder mittels Pressmittel, beispielsweise großer Flachpressen oder mittels Kalanderwalzen, auf die gewünschte Stärke und Dichte verpresst. Die Pressen sind beheizt und arbeiten typischerweise zwischen 140°C und 220°C abhängig vom eingesetzten Leim bzw. Harzsystem.

Ein Verfahren der eingangs genannten Art ist beispielsweise aus der EP0785053A2 bekannt geworden. Bei dem bekannten Verfahren wird als äußeres Trennmittel Talkum verwendet. Da es bei dem aus der EP0785053A2 bekannten sowie bei anderen herkömmlichen Herstellungsverfahren unter Produktionsbedingungen nicht zu vermeiden ist, dass die Oberflächen der produzierten Pressstoffplatten geringfügig unterschiedlich verdichtet sind, kann auch das Saugverhalten an der Oberfläche ein und derselben Pressstoffplatte unterschiedlich sein. Dadurch kann es bei einer nachfolgenden Beschichtung bzw. Lackierung der Pressstoffplatte, vor allem mit Wasserlacken, zu unterschiedlichen Glanzbildern mit unterschiedlichem Aufstellen der Holzfasern kommen. Um dieses Problem zu lösen, können die aufgestellten Holzfasern nun mit einem Barrierelack oder mit relativ hohen Mengen an Grundierungen, vorwiegend Walzgrundierungen, beschichten werden. Die soeben erwähnten Vorgangsweisen haben jedoch den Nachteil, dass das Aufbringen des Barrierelacks oder der Grundierungen einen weiteren Arbeitsschritt und einen weiteren Materialeinsatz erforderlich macht, wodurch Herstellungszeit und Kosten vergrößert werden.

Aus der US 4,517,228 ist ein Trennlack auf Acrylat Basis mit einem Kunstharzanteil von ca. 20 Gewichtsprozent bekannt geworden. Die US 2002/0171170 A1 offenbart ebenfalls einen Trennlack, welcher ein Kunstharz auf Acrylat Basis aufweist. Die US 4,517,240 hat einen Trennmittel zum Gegenstand, welches zwischen 3 und 20 Gewichtsprozent einer Acryl- oder Vinyl-Acetat-Emulsion aufweist. Die US 6,120,717 bezieht sich auf ein Trennmittel, welches Acryl-Polymer Partikel enthält. Aus der US 2003/0165669, welche den Oberbegriffen der Ansprüche 1 und 5 offenbart, ist es hingegen bekannt geworden, dem Trennmittel Stärke als Bindemittel beizufügen.

Es ist eine Aufgabe der Erfindung, die Lackierbarkeit der Oberfläche einer Pressstoffplatte zu verbessern, sodass bei einem nachfolgenden Lackieren ein einheitliches Glanzbild erhalten wird und den Herstellungsprozess zu vereinfachen sowie die besonders gutes Haften des erfindungsgemäßen Trennmittels an der Oberfläche der Pressstoffplatte erzielen.

Diese Aufgabe wird mit einem Verfahren der eingangs genannten Art erfindungsgemäß durch die Merkmale des kennzeichnenden Teils von Anspruch 1 gelöst.

Das erfindungsgemäße Trennmittel besitzt nicht nur eine gute Trennwirkung sondern es enthält auch gleichzeitig Kunstharz als Bindemittel, durch welches eine dünne Beschichtung appliziert wird, die eine extrem schlechte Metallhaftung besitzt.

Durch das Bindemittel werden die Holzfasern beim Aufbringen, beispielsweise Aufsprühen, auf den Presskuchen oberflächlich benetzt, wodurch sie wesentlich weniger quellungsempfindlich werden. Durch die Pressmittel werden die Fasern dann in das oberflächliche Bindemittel eingebettet und nieder gepresst. Weiters wird durch die erfindungsgemäße Lösung die Bildung eines aushärtenden Films auf der Oberfläche der Pressstoffplatte begünstigt. Dadurch erhält man eine wesentlich homogenere und glattere Oberfläche, welche bei einem anschließenden Beschichten wesentlich weniger Glanzflecken als bei herkömmlichen Verfahren oder sogar eine komplett glanzfleckenfreie Oberfläche aufweist. Auch die Tendenz zum Aufstellen der Fasern kann durch das erfindungsgemäße Verfahren wesentlich verringert.

Eine geringe Haftfähigkeit des Trennmittels an Metall lässt sich dadurch erzielen, dass dem Trennmittel 0 - 15 Gewichtsanteile Wachs beigemengt werden. Darüber hinaus kann durch diesen Wachsanteil gewährleistet werden, dass das Trennmittel mit Wasserlacken überlackierbar ist.

Gemäß einer weiteren vorteilhaften Variante der Erfindung können dem Trennmittel 0 - 10 Gewichtsanteile zumindest eines Releaseadditivs (Antiadhäsionsmittels) beigemengt werden, um die Antihafteigenschaften an Metalloberflächen der Pressmittel weiter zu reduzieren.

Um eine Schaumbildung des Trennmittels zu unterdrücken, kann gemäß einer günstigen Ausführungsform der Erfindung vorgesehen sein, dass dem Trennmittel 0 - 5 Gewichtsanteile Entschäumer beigemengt werden. Weiters können um die Filmbildungseigenschaften des Trennmittels zu verbessern, 0 - 10 Gewichtsanteile zumindest eines Filmbildners beigemengt werden.

Die oben genannte Aufgabe kann auch mit einem Trennmittel der eingangs genannten Art erfindungsgemäß durch die Merkmale des kennzeichnenden Teils von Anspruch 5 gelöst werden.

Weiters kann das Trennmittel 0 - 15 Gewichtsanteile Wachs aufweisen. Darüber hinaus kann das Trennmittel das Trennmittel 0 - 10 Gewichtsanteile zumindest eines Releaseadditivs aufweisen.

Gemäß einer vorteilhaften Weiterbildung der Erfindung kann das Trennmittel 0 - 5 Gewichtsanteile Entschäumer aufweisen.

Eine weitere günstige Variante der Erfindung sieht vor, dass das Trennmittel das Trennmittel 0 - 10 Gewichtsanteile zumindest eines Filmbildners aufweist.

Weiters liegen alle verwendeten Rohstoffe des erfindungsgemäßen Trennmittels im HCOH Gehalt bzw. in der HCOH Abspaltung unter der von Holzfasern.

Die Erfindung samt weiteren Vorteilen wird im Folgenden anhand der Zeichnung und einiger nicht einschränkender Ausführungsbeispiele näher erläutert. In der Zeichnung zeigt die einzige Figur, die Figur 1, eine schematische Darstellung einer Vorrichtung zum Verpressen eines Presskuchens zu einer Pressstoffplatte.

Einführend sei festgehalten, dass die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Gemäß Fig. 1 weist eine Vorrichtung 1 zur Herstellung einer Pressstoffplatte 2 aus faser- oder spanhaltigen Rohstoffen, beispielsweise lignocellulosehaltigen Rohstoffen, ein Fördermittel 3 sowie Pressmittel 4, 5 auf. Mit dem Fördermittel 3, beispielsweise einem Endlosstahlband, werden die mit einem Bindemittel beleimten und zu einer Matte ("Presskuchen") geformten Rohstoffe zu den Pressmitteln 4, 5 transportiert werden. Die Pressmittel 4, 5 können beispielsweise, wie in Fig. 1 dargestellt, Walzen aber auch Pressbleche sein. Der Presskuchen 6 kann auf einem Endlosstahlband zwischen den Pressmitteln 4, 5 durchgeführt und unter Einwirkung von Wärme zu der Pressstoffplatte 2 verpresst werden.

Vor dem Verpressen des Presskuchens 6 mittels der Pressmittel 4, 5 wird ein äusseres Trennmittel 7 aufgetragen. Das Trennmittel 7 kann beispielsweise mittels geeigneter Düsen 8, welche vor den Pressmitteln 4, 5 angeordnet sind, auf die Ober- bzw. Unterseite des Presskuchens 6 gesprüht werden. Die Düsen 8 können mit entsprechenden Vorratsbehältern 9 verbunden sein, in welchen sich das Trennmittel 7 befindet. Alternativ zu einem Besprühen des Presskuchens 6 kann das Trennmittel 7 aber auch auf die Presszulagen wie Walzen 4, 5 bzw. Pressbleche, Förderband 3, etc. aufgebracht werden.

Gemäß dem erfindungsgemäßen Verfahren werden dem Trennmittel 7 vor dem Auftragen auf die Presszulagen oder auf den Presskuchen 6 10 - 60 Gewichtsanteile Polyurethan und/oder zumindest eines Polyurethancopolymers beigemengt und können zumindest eines Acrylats und/oder Acrylatcopolymers und/oder zumindest eines Alkyds und/oder zumindest eines Alkydacrylcopolymers und/oder zumindest eines Urethanalkyds und/oder zumindest eines Urethanalkydcopolymers beigemengt werden. Die oben genannten Bestandteile können in dem Trennmittel 7 in Wasser bzw. einer Stärkelösung gelöst bzw. dispergiert oder emulgiert vorliegen.

Wesentlich ist jedoch, dass dem äußeren Trennmittel 10 - 60 Gewichtsanteile mindestens eines Kunstharzes, welches auf der Pressstoffplatte eine Film bildende Beschichtung ergibt, beigemengt werden. Hierbei kann das Trennmittel auch 10 - 60 Gewichtsanteile einer Mischung von mehreren Kunstharzen aufweisen. Wichtig ist lediglich, dass der Kunstharzanteil des Trennmittels 10 - 60 Gewichtsanteile beträgt. Die Kohäsion eines aufgetragenen Films aus Kunstharz ist hierbei größer als die Adhäsion des Films an Metall. Vorteilhafterweise weist das verwendete Kunstharz bzw. die verwendeten Kunstharze eine geringe Säurezahl auf, denn je kleiner die Säurezahl des Kunstharzes gewählt wird, desto geringer ist die Haftung des Kunstharzes an Metall und somit an den Presszulagen.

Darüber hinaus kann dem Trennmittel 7 eine wässrige Stärkelösung, beispielsweise eine 4% Lösung aus Maisstärke, sowie Wachs, Releaseadditive, beispielsweise in Form von Silikon oder Teflonadditiven, und gegebenenfalls Filmbildner beigemengt werden. Das Trennmittel 7 kann somit als eine Emulsion aus wässrigem Kunstharz, beispielsweise Polyurethanharz bzw. den anderen oben genannten Kunstharzen, kombiniert mit Stärke und weiteren Additiven zur Verhinderung eines Haftens vorliegen.

Die Beimengung aller Bestandteile zu dem Trennmittel 7 erfolgt bevorzugterweise in einem eigenen getrennten Herstellungsschritt vor dem Einsatz des Trennmittels 7, sodass das erfindungsgemäße Trennmittel 7 bevorzugterweise bereits vor dem Befüllen der Vorratsbehälter als fertiges Produkt vorliegt.

Eine mögliche Rezeptur des erfindungsgemäßen Trennmittels 7 lautet wie folgt:
10 - 60 Gewichtsanteile Polyurethan und/oder zumindest eines Polyurethancopolymers
0 - 60 Gewichtsanteile einer Stärkelösung
0 -15 Gewichtsanteile Wachs
0 - 10 Gewichtsanteile Releaseadditive
0 - 5 Gewichtsanteile Entschäumer

Im Folgenden wird ein weiteres beispielhaftes Ausführungsbeispiel für die Zusammensetzung des erfindungsgemäßen Trennmittels 7 angeführt, auf welches die Erfindung jedoch nicht beschränkt ist:
42 Teile NeoRez R 970 (Polyurethan, bzw. Polyurethancopolymere, Acrylat/Polyurethancopolymere, etc.; Hersteller: DSM NeoResins+)
42 Teile einer 4% Stärkelösung
5 Teile Releaseadditiv Dow Corning DC 2-5009 (Hersteller: Dow Corning)
1 Teil Dehydran 1293 Entschäumer (Hersteller: Henkel)

Eventuell kann auch eine Emulgatorlösung wie z. B. Surfynol 104 E zugesetzt werden, falls das Trennmittel 7 verdünnt angewandt wird.

Abschließend sei festgehalten, dass die Ausführungsbeispiele lediglich mögliche Ausführungsvarianten der erfindungsgemäßen Lösung zeigen, wobei die Erfindung nicht auf die speziell dargestellten Ausführungsvarianten eingeschränkt ist. Insbesondere sind auch Kombinationen der einzelnen Ausführungsvarianten untereinander möglich, wobei diese Variationsmöglichkeiten aufgrund der Lehre zum technischen Handeln der gegenständliche Erfindung im Können des auf diesem technischen Gebiet tätigen Fachmannes liegen. Es sind auch sämtliche denkbaren Ausführungsvarianten, die den der Erfindung zugrunde liegenden Lösungsgedanken verwirklichen und nicht explizit beschrieben bzw. dargestellt oder durch Kombinationen einzelner Details der dargestellten und beschriebenen Ausführungsvarianten möglich sind, vom Schutzumfang, wie er allein durch die unabhängigen Ansprüche definiert ist, mit umfasst.

### Bezugszeichenaufstellung

- 1: Vorrichtung
- 2: Pressstoffplatte
- 3: Fördermittel
- 4: Pressmittel
- 5: Pressmittel

- 6: Presskuchen
- 7: Trennmittel
- 8: Düse
- 9: Vorratsbehälter

## Patentansprüche

1. Verfahren zur Herstellung einer Pressstoffplatte (2), bei welchem vor einem Verpressen eines Presskuchens (6) mit Pressmitteln (4, 5) ein äußeres Trennmittel (7) aufgebracht wird, um ein Haften des Presskuchens (6) an den Pressmitteln (4, 5) zu verhindern, wobei dem äußeren Trennmittel 10 - 60 Gewichtsanteile zumindest eines Kunstharzes zur Bildung einer Beschichtung auf der Pressstoffplatte (2) in Form eines Films, dessen Kohäsion größer als seine Adhäsion an Metall ist, dem Trennmittel bis zu 60 Gewichtsanteile einer Stärkelösung beigemengt werden, **dadurch gekennzeichnet, dass** dem äußeren Trennmittel (7) 10 - 60 Gewichtsanteile Polyurethan und/oder zumindest eines Polyurethancopolymers beigemengt werden.

2. Verfahren nach Anspruch 1, **dadurch gekennzeichnet, dass** dem Trennmittel (7) 0 - 15 Gewichtsanteile Wachs beigemengt sind.

3. Verfahren nach einem der Ansprüche 1 bis 2, **dadurch gekennzeichnet, dass** dem Trennmittel (7) 0 - 10 Gewichtsanteile zumindest eines Releaseadditivs beigemengt werden.

4. Verfahren nach einem der Ansprüche 1 bis 3, **dadurch gekennzeichnet, dass** dem Trennmittel (7) 0 - 5 Gewichtsanteile Entschäumer und/oder 0 - 10 Gewichtsanteile zumindest eines Filmbildners beigemengt werden.

5. Äußeres Trennmittel (7) zur Verringerung der Haftung eines zu einer Pressstoffplatte (2) zu verpressenden Presskuchens (6) an einem Pressmittel (4, 5), wobei das Trennmittel (7) 10 - 60 Gewichtsanteile zumindest eines Kunstharzes und bis zu 60 Gewichtsanteile einer Stärkelösung aufweist, **dadurch gekennzeichnet, dass** das äußere Trennmittel (7) 10 - 60 Gewichtsanteile Polyurethan und/oder zumindest eines Polyurethancopolymers aufweist.

6. Äußeres Trennmittel (7) nach Anspruch 5, **dadurch gekennzeichnet, dass** das Trennmittel (7) 0 - 15 Gewichtsanteile Wachs aufweist.

7. Äußeres Trennmittel (7) nach Anspruch 5 oder 6, **dadurch gekennzeichnet, dass** das Trennmittel (7) 0 - 10 Gewichtsanteile Releaseadditive aufweist.

8. Äußeres Trennmittel nach einem der Ansprüche 5 bis 7, **dadurch gekennzeichnet, dass** das Trennmittel (7) 0 - 5 Gewichtsanteile Entschäumer aufweist.

9. Äußeres Trennmittel nach einem der Ansprüche 5 bis 8, **dadurch gekennzeichnet, dass** das Trennmittel (7) 0 - 10 Gewichtsanteile zumindest eines Filmbildners aufweist.

## Claims

1. A method for producing a pressed board (2), wherein before a press cake (6) is pressed using pressing means (4, 5), an outer release agent (7) is applied, in order to prevent the press cake (6) from adhering to the pressing means (4, 5), wherein 10 - 60 weight percent of at least one synthetic resin is added to the outer release agent in order to form a coating on the pressed board (2) in the form of a film, the cohesion of which is greater than the adhesion thereof to metal, up to 60 weight percent of a starch solution is added to the release agent, **characterized in that** 10 - 60 weight percent of polyurethane and/or at least one polyurethane copolymer are added to the outer release agent (7).

2. The method according to claim 1, **characterized in that** 0 - 15 weight percent of wax are added to the release agent (7).

3. The method according to one of claims 1 to 2, **characterized in that** 0 - 10 weight percent of at least one release additive are added to the release agent (7).

4. The method according to one of claims 1 to 3, **characterized in that** 0 - 5 weight percent of anti-foaming agent and and/or 0 - 10 weight percent of at least one film former are added to the release agent (7).

5. An outer release agent (7) for reducing the adhesion of a press cake (6) to be pressed into a pressed board (2) to a pressing means (4, 5), wherein the release agent (7) comprises 10 - 60 weight percent of at least one synthetic resin and up to 60 weight percent of a starch solution, **characterized in that** the outer release agent (7) exhibits 10 - 60 weight percent of polyurethane and/or at least one polyurethane copolymer.

6. The outer release agent (7) according to claim 5, **characterized in that** the release agent (7) comprises 0 - 15 weight percent of wax.

7. The outer release agent (7) according to claim 5 or 6, **characterized in that** the release agent (7) comprises 0 - 10 weight percent of release additives.

8. The outer release agent according to one of claims 5 to 7, **characterized in that** the release agent (7) comprises 0 - 5 weight percent of anti-foaming agent.

9. The outer release agent according to one of claims 5 to 8, **characterized in that** the release agent (7) comprises 0 - 10 weight percent of at least one film former.

## Revendications

1. Procédé de production d'une plaque de matière comprimée (2), dans lequel, avant la compression d'une masse à comprimer (6) avec des moyens de compression (4, 5), un agent de séparation extérieur (7) est appliqué pour empêcher une adhérence de la masse à comprimer (6) sur les moyens de compression (4, 5), 10 - 60 parties en poids d'au moins une résine synthétique étant incorporées à l'agent de séparation extérieur pour la formation d'un revêtement sur la plaque de matière comprimée (2) sous forme d'un film dont la cohésion est plus importante que son adhésion au métal, jusqu'à 60 parties en poids d'une solution d'amidon étant incorporées à l'agent de séparation, **caractérisé en ce que** 10 - 60 parties en poids de polyuréthane et/ou d'au moins un copolymère de polyuréthane sont incorporées à l'agent de séparation extérieur (7).

2. Procédé selon la revendication 1, **caractérisé en ce que** 0 - 15 parties en poids de cire sont incorporées à l'agent de séparation (7).

3. Procédé selon l'une des revendications 1 à 2, **caractérisé en ce que** 0 - 10 parties en poids d'au moins un additif de libération sont incorporées à l'agent de séparation (7).

4. Procédé selon l'une des revendications 1 à 3, **caractérisé en ce que** 0 - 5 parties en poids d'agent antimoussant et/ou 0 - 10 parties en poids d'au moins un agent filmogène sont incorporées à l'agent de séparation (7).

5. Agent de séparation extérieur (7) pour la réduction de l'adhérence d'une masse à comprimer (6) à comprimer en une plaque de matière comprimée (2) sur un moyen de compression (4, 5), l'agent de séparation (7) présentant 10 - 60 parties en poids d'au moins une résine synthétique et jusqu'à 60 parties en poids d'une solution d'amidon, **caractérisé en ce que** l'agent de séparation extérieur (7) présente 10 - 60 parties en poids de polyuréthane et/ou d'au moins un copolymère de polyuréthane.

6. Agent de séparation extérieur (7) selon la revendication 5, **caractérisé en ce que** l'agent de séparation (7) présente 0 - 15 parties en poids de cire.

7. Agent de séparation extérieur (7) selon la revendication 5 ou 6, **caractérisé en ce que** l'agent de séparation (7) présente 0 - 10 parties en poids d'additif de libération.

8. Agent de séparation extérieur (7) selon l'une des revendications 5 à 7, **caractérisé en ce que** l'agent de séparation (7) présente 0 - 5 parties en poids d'agent antimoussant.

9. Agent de séparation extérieur (7) selon l'une des revendications 5 à 8, **caractérisé en ce que** l'agent de séparation (7) présente 0 - 10 parties en poids d'au moins un agent filmogène.
